# EUROPÄISCHE PATENTSCHRIFT

(11) **EP 0 784 098 B1**
(45) Veröffentlichungstag und Bekanntmachung des Hinweises auf die Patenterteilung: **24.10.2001**
(21) Anmeldenummer: 96120491.4
(22) Anmeldetag: 19.12.1996
(51) Int. Cl.: C21D 9/00, C21D 1/63, C21D 1/60

(54) **Wärmebehandlungsanlage zum Lösungsglühen von Aluminium-Legierungsbauteilen in der Luftfahrtindustrie**
Heat treatment apparatus for the solution annealing of aluminium alloy components for the aerospace industry
Appareil de traitement thermique pour le recuit de mise en solution des éléments en alliage d'aluminium pour l'industrie aérospatial

(30) Priorität: 09.01.1996 DE 19600479
(43) Veröffentlichungstag der Anmeldung: 16.07.1997
(73) Patentinhaber: EADS Airbus GmbH, 21129 Hamburg (DE)
(72) Erfinder: Dörsing, Hans, Dipl.-Ing., 27749 Delmenhorst (DE); Mietrach, Dietmar, Dipl.-Ing., 27777 Bookholzberg (DE)
(74) Vertreter: Hansmann, Dierk, Dipl.-Ing.

(56) Entgegenhaltungen:
- EP-A- 0 232 241
- DE-A- 2 805 750
- DE-A- 3 345 309
- GB-A- 2 001 271
- GB-A- 2 075 396
- US-A- 2 051 645
- US-A- 4 225 121
- US-A- 4 395 022
- METAL PROGRESS, Bd. 92, Nr. 6, Dezember 1967, METALS PARK, OHIO US, Seiten 79-81, XP002028834 R.H.LAUDERDALE: "A NEW QUENCHANT FOR THIN-GAGE ALUMINUM"

## Beschreibung

Die Erfindung betrifft eine Wärmebehandlungsanlage zum Lösungsglühen von Aluminium-Legierungsbauteilen in der Luftfahrtindustrie gemäß bestehender Fertigungsvorschriften, insbesondere von ebenen Platinen oder umgeformten Bauteilen von vorgegebenen Mindest- und Maximalabmessungen, wobei die Bauteile einem Wärmebehandlungs-, Abschreck-, Reinigungs- und einem Trocknungsvorgang unterzogen werden, wobei ein einem Transportband und/oder Transportrollen im Aufgabebereich der Bauteile nachgeordneter Durchlaufofen mit einem die Bauteile durch den Durchlaufofen fördernden Transportband und/oder Transportrollen und mit einer Heizung zur Aufheizung der Bauteile auf Lösungsglühtemperatur ausgerüstet ist, wobei dem Durchlaufofen eine ein flüssiges Abschreckmedium enthaltende Einrichtung zur Abschrekkung der Bauteile nachgeordnet ist, wobei sich an die Abschreckeinrichtung ein Reinigungs- und Trocknungssystem anschließt, durch welches die Bauteile mittels eines Förderbandes hindurch führbar sind, und wobei die Transportbänder und/oder Transportrollen Bestandteile eines Fördersystems zur unbefestigten Aufnahme und zum Tranport der Bauteile durch die gesamte Anlage sind.

Bei der Metallbearbeitung/-umformung werden u. a. Metalle einem verfestigenden Verformungsvorgang unterzogen. Es ist bekannt, vor bzw. nach einem derartigen Verformungsvorgang ein "Weichglühen" durchzuführen, mit dem die verspannten und deformierten Metallkristallstrukturen aufgelöst und neue Kristalle gebildet werden. Diese verhalten sich dann wieder wie das Gefüge des unverformten Metalls, so daß die Metalle in einem neuen Arbeitsgang weiterverformt werden können. Dieser "weiche" Zustand ermöglicht eine gute Verformung des Metalls.

Es ist weiterhin bekannt, daß bei einem Teil von Aluminium-Legierungen die Festigkeit durch spezielle Warmbehandlungsmethoden wie z. B. das Lösungsglühen nach dem Umformvorgang erhöht werden kann. Hierzu werden die Al-Legierungen beispielsweise in einem Salzbad- oder Luftumwälzofen bei ca. 500°C bis 520°C geglüht. Für die Warmbehandlung ist ein manuelles Aufbinden der Teile auf Gestelle bzw. ein Lagern in Körben notwendig. Nach Durchführung des Glühvorgangs erfolgt ein sofortiges Abschrecken in Wasser von stets unter 20°C oder für dünne Bauteile in einem Luftstrom. Anschliessend kann bei bestimmten Legierungen ein künstlicher Alterungsprozeß durch Lagerung in einem Ölbad oder in einem elektrisch beheizten Luftumwälzofen bei ca. 100°C bis 200°C für 1/2 bis 24 Stunden durchgeführt werden. Die dem Metall aus dem Salzbadofen anhaftenden Salzreste sind sorgfältig zu entfernen, da sie das Metall angreifen.

In der US-A-4225121 ist eine Anlage zur Wärmebehandlung von Bauteilen beschrieben, wobei die Bauteile einem Wärmebehandlungs-, Abschreck- und einem Reinigungsvorgang unterzogen werden. Die Anlage weist ein Fördersystem mit mehreren Transportbändern und/oder Transportrollen, einen dem Aufgabebereich der Bauteile nachgeordneten Durchlaufofen mit einer Heizung zur Aufheizung der Bauteile, eine Abschreckeinrichtung sowie einem der Abschreckeinrichtung nachgeordneten Reinigungssystem. An das Reinigungssystem schließt sich ein weiterer Durchlaufofen zur Erwärmung der Bauteile auf eine unterhalb der obigen Aufheiztemperatur liegende Temperatur an, wodurch innerhalb der Bauteile vorhandene Spannungen beseitigt werden. Die Bauteile werden durch alle Systeme mittels eines Transportbandes des oben genannten Fördersystems geführt.

Weiterhin ist aus der US-A-2051645 eine Vorrichtung zur Wärmebehandlung von Metall-Querträgern bekannt, die einen Ofen mit geneigtem Heizraum durchlaufen. Dem Ofen ist ein ein flüssiges Abschreckmedium enthaltendes Abschreckbecken nachgeordnet, wobei die erhitzten Metall-Querträger über eine schiefe Ebene in das Abschreckmedium eingetaucht werden. Die schiefe Ebene ist in unmittelbarer Nähe des Ofens drehbeweglich an einer Wandung des Abschreckbeckens befestigt und zudem mittels eines Drahtseiles und einer Winde in die horizentale Lage anhebbar.

Aus der EP-A-0232241 ist eine Vorrichtung zur thermischen Behandlung ersichtlich, bei der ein Behälter mit einem Wasserbad vorgesehen ist. Die Wasseroberfläche in dem Behälter kann unterschiedliche Höhen oberhalb des Behälterbodens einnehmen. In den Behälter ist ein treppenförmige Absätze aufweisendes Förderbandsystem geführt, wobei der Ausgang des Förderbandes durch einen verhältnismäßig steilen Anstieg von der untersten Stufe des Förderbandsystems aus erfolgt. Mit der bekannten Vorrichtung ist somit eine Abschreckung von erhitzten Bauteilen auf unterschiedlichen Stufen möglich.

Der Erfindung liegt die Aufgabe zugrunde, eine Wärmebehandlungsanlage der eingangs genannten Art zu schaffen, mit der ein blasen- und verzugsfreies Lösungsglühen von Aluminium-Legierungsbauteilen fehlerfrei nach vorgegebenen Fertigungsvorschriften bei minimalen Prozeßzeiten unter reproduzierbaren Prozeßbedingungen mit minimalen bzw. keinen Verzug automatisch durchführbar ist.

Die Aufgabe wird erfindungsgemäß dadurch gelöst,
- daß im Durchlaufofen eine Aufheizung der Bauteile auf eine von der verwendeten Legierung abhängige Lösungsglühtemperatur von 470°C bis 570°C bei einer vorgegebenen Heiz-Haltezeit von 10 - 25 min erfolgt,
- daß zum blasenfreien Eintauchen der Bauteile unter einem vorgegebenen Winkel in das Abschreckmedium der Abschreckeinrichtung das Transportband des Durchlaufofens in seinem Endbereich unter einem vorgegebenen Winkel von etwa 15° gegenüber seiner horizontalen Lage verläuft sowie das nachgeordnete Transportband im Übergabebereich vom Durchlaufofen und Abschreckeinrichtung eine Schräge mit einem einstellbaren Winkel von 45° bis 75° gegenüber der Horizontalen bildet,
- und daß ein Prozeßsteuersystem zur Steuerung und überwahhung aller für eine einwandfreie Wärmebehandlung der Bauteile erforderlichen Parameter und Verfahrensabläufe vorgesehen ist.

Erfindungsgemäße Ausgestaltungen sind in den Unteransprüchen 2 bis 17 beschrieben.

Ein besonderer Vorteil der Erfindung ist darin zu sehen, daß die vorzugsweise als Durchlaufofen mit integrierter Abschrekkung konzipierte Wärmebehandlungsanlage in räumlicher Nähe einer Presse zur Verformung der Bauteile angeordnet werden kann. Damit ist u.a. ein bedarfsgerechtes Warmbehandeln der Teile mit minimalem Aufwand und durch das Pressenpersonal möglich. Ein weiterer erfindungsgemäßer Vorteil besteht in einer verzugsarmen Abschreckung der erhitzten Bauteile. Die Zeitspanne, von der die Bauteiltemperatur an einer Stelle die Lösungsglühtemperatur unterschreitet bis zum völligen Eintauchen des Bauteiles in das Abschreckbad wird Abschreckverzögerungsdauer genannt. Die maximal zulässige Abschreckverzögerungsdauer von beispielsweise 7 sec. darf nicht überschritten werden. Vielmehr ist die Anlage so auszulegen, daß diese Zeitspanne möglichst deutlich unterschritten wird, womit eine Qualitätsverbesserung erzielt wird. Ein großer Vorteil ist auch der Entfall des manuellen Aufbindens vor der Warmbehandlung und des Abbindens nach dem Abschrecken.

In der Zeichnung sind Ausführungsbeispiele der Erfindung schematisch dargestellt. Es zeigen:
- Fig. 1:: eine Wärmebehandlungsanlage mit Angabe der für die Teil-Anlagensysteme wesentlichen Prozeßparameter,
- Fig. 2:: den übergabebereich von Durchlaufofen und Abschreckeinrichtung der Wärmebehandlungsanlage in vergrösserter Darstellung, und
- Fig. 3:: ein Blockschaltbild eines für die Anlage verwendbaren Prozeßrechners.

In Fig. 1 ist im Aufgabebereich von Aluminium-LegierungsBauteilen ein Transportband 2 dargestellt, welches ebenso wie weitere Transportbänder 3 bis 7, die den einzelnen Teil-Anlagensystemen zugeordnet sind, Bestandteil eines die Bauteile aufnehmenden und diese durch die Wärmebehandlungsanlage transportierenden Fördersystems 1 ist. Die Transportgeschwindigkeiten und Haltezeiten der Transportbänder werden durch einen in Fig. 3 dargestellten Prozezßrechner zueinander synchron gesteuert, wobei die zugehörigen Motoren mit 8 und die Regler mit 9 bezeichnet sind.

Dem Transportband 2 ist ein Durchlaufofen 10 nachgeordnet, dessen zugehöriges Transportband 3 unter einer von dem Prozeßsteuersystem gesteuerten elektrischen Heizung 11, vorzugsweise einer elektrischen Widerstandsheizung, zur Aufheizung der auf dem Transportband 3 lose aufliegenden Bauteile auf eine Lösungsglühtemperatur von 470°C - 570°C in Abhängigkeit von der Legierung bei einer vorgegebenen Heiz-Haltezeit von 10 bis 25 min vorbeigeführt ist.
Der Durchlaufofen 10, dessen Ofennutzbreite 2500 mm, dessen Ofennutzraumhöhe mindestens 160 mm betragen kann und dessen Ofennutzraumlänge vom Bauteildurchsatz, der Temperaturhaltezeit und vom Fördersystem abhängt sowie dessen Betriebstemperatur in einem Bereich von Tₘᵢₙ = 300 °C bis Tₘₐₓ = 600 °C regelbar ist, weist weiterhin eine vorgegebene Anzahl von nicht näher bezeichneten Wärmeregelzonen zur Erzielung einer vorgeschriebenen Wärmebehandlungs-Güteklasse für die Bauteile auf. Auch können im Ein- und Ausgangsbereich des Durchlaufofens 10 Ofentüren oder andere Mechanismen zur Vermeidung von Wärmeverlusten vorgesehen sein, die von dem Prozeßsteuersystem ereignisgesteuert sind. Ferner ist die Anordnung von Thermoelementen, deren gemessene Temperaturwerte dem Prozeßsteuersystem zur Auswertung zugeführt werden, und von einer von dem Prozeßsteuersystem gesteuerten Gebläseeinrichtung 12 im Durchlaufofen 10 vorgesehen.

Dem Durchlaufofen 10 ist eine Wasser-Glykol-Lösung, deren Glykolanteil z.B. 25 bis 30 Volumenprozente betragen kann, oder ein anderes flüssiges Abschreckmedium 13 wie beispielsweise eine Wasser enthaltende Einrichtung 14 zur Abschrekkung der Bauteile nachgeordnet. Die Abschreckeinrichtung 14 kann mit einer Umwälzanlage 15 zur Badbewegung, einem Befüllungs- und Entleerungssystem 16, einem Temperaturüberwachungsgerät 17 und mit einer Rückkühlanlage 18 ausgerüstet sein, deren Betriebsabläufe von dem Prozeßsteuersystem steuerbar sind.

Aus Fig. 2 ist zu entnehmen, daß das Fördersystem 1 im übergabebereich zwischen Durchlaufofen 10 und Abschreckeinrichtung 14 derart ausgebildet ist, daß die Bauteile unter einem vorgegebenen Winkel blasenfrei in das Abschreckmedium 13 eintauchen. Hierzu verläuft das Transportband 3 des Durchlaufofens 10 in seinem Endbereich unter einem vorgegebenen Winkel von etwa 15° gegenüber seiner horizontalen Lage. Ein nachgeordnetes eine Rutscheinrichtung darstellendes Transportband 4 bildet im übergabebereich eine Schräge mit einem einstellbaren Winkel von 45° bis 75° gegenüber der Horizontalen.

Gemäß Fig. 1 schließen sich an die Abschreckeinrichtung 14 ein Reinigungssystem 19 und ein Trocknungssystem 20 an, durch welche die Bauteile mittels eines Transportbandes 7 zum zeichnerisch nicht dargestellten Entnahmebereich geführt werden. Das Reinigungssystem 19 weist eine Wassersprüheinrichtung 21 zur Wasserbesprühung der zu reinigenden Bauteile und ein Auffangbecken 22 mit einem nachgeordneten Glykolabscheider 23 auf. Der Volumenstrom und die Sprühzeiten des Sprühwassers sowie die Glykolkonzentration im Wasser des Auffangbeckens 22 auf einen vorgegebenen Mindestwert werden durch das Prozeßsteuersystem geregelt. Es kann vorgesehen sein, daß die Versorgung der Wassersprüheinrichtung 21 mit Wasser aus dem Auffangbecken 22 erfolgt. Die Trocknung der Bauteile in dem Trocknungssystem 20 wird mit einer Luftgebläseeinrichtung 24 durchgeführt, wobei der Luftvolumenstrom und die Trocknungszeiten von dem Prozeßsteuersystem gesteuert werden.

Das in Fig. 3 in Blockschaltbildform dargestellte Prozeßsteuersystem ermöglicht einen vollautomatischen Betrieb der Wärmebehandlungsanlage, nämlich eine Steuerung, Prozeßvisualisierung, Regelung, Überwachung und Prozeßfehlerdiagnose sowie eine Prozeßdokumentation. Das System weist hierzu einen Prozeßleitrechner 25 auf, der mit einem Programmspeicher 26 mit beispielsweise 20 Speicherplätzen für die Wärmebehandlungsprozesse verbunden ist. Weiterhin sind ein einer Eingabe- und Ausgabeeinheit 27 nachgeordneter Prozeßrechner 28 und Bedienungselemente für das Bedienungspersonal, wie z.B. eine Tastatur 29, ein Barcodeleser 30, ein Bildschirm 31 und ein Protokolldrucker 32, vorhanden.

### Bezugszeichenliste

- 1: Fördersystem
- 2 bis 7: Transportbänder (Transportrollen)
- 8: E-Motor
- 9: Regler für E-Motor 8
- 10: Durchlaufofen

- 11: E-Heizung des Durchlaufofens 10
- 12: Gebläseeinrichtung des Durchlaufofens 10
- 13: Abschreckmedium
- 14: Abschreckeinrichtung
- 15: Umwälzeinrichtung

- 16: Befüllungs- und Entleerungssystem
- 17: Temperaturüberwachungsgerät
- 18: Rückkühlanlage
- 19: Reinigungssystem
- 20: Trocknungssystem

- 21: Wassersprüheinrichtung
- 22: Auffangbecken
- 23: Glykolabscheider
- 24: Luftgebläseeinrichtung
- 25: Prozeßleitrechner

- 26: Programmspeicher
- 27: Ein- und Ausgabeeinheit
- 28: Prozeßrechner
- 29: Tastatur
- 30: Barcodeleser

31 Bildschirm
32 Protokolldrucker

## Patentansprüche

1. Wärmebehandlungsanlage zum Lösungsglühen von Aluminium-Legierungsbauteilen in der Luftfahrtindustrie gemäß bestehender Fertigungsvorschriften, insbesondere von ebenen Platinen oder umgeformten Bauteilen von vorgegebenen Mindest- und Maximalabmessungen, wobei die Bauteile einem Wärmebehandlungs-, Abschreck-, Reinigungs- und einem Trocknungsvorgang unterzogen werden, wobei ein einem Transportband und/oder Transportrollen im Aufgabebereich der Bauteile nachgeordneter Durchlaufofen mit einem die Bauteile durch den Durchlaufofen fördernden Transportband und/oder Transportrollen und mit einer Heizung zur Aufheizung der Bauteile auf Lösungsglühtemperatur ausgerüstet ist, wobei dem Durchlaufofen eine ein flüssiges Abschreckmedium enthaltende Einrichtung zur Abschreckung der Bauteile nachgeordnet ist, wobei sich an die Abschreckeinrichtung ein Reinigungs- und Trocknungssystem anschließt, durch welches die Bauteile mittels eines Förderbandes hindurch führbar sind, und wobei die Transportbänder und/oder Transportrollen Bestandteile eines Fördersystems zur unbefestigten Aufnahme und zum Tranport der Bauteile durch die gesamte Anlage sind, **dadurch gekennzeichnet**,
- daß im Durchlaufofen (10) eine Aufheizung der Bauteile auf eine von der verwendeten Legierung abhängige Lösungsglühtemperatur von 470°C bis 570°C bei einer vorgegebenen Heiz-Haltezeit von 10 - 25 min erfolgt,
- daß zum blasenfreien Eintauchen der Bauteile unter einem vorgegebenen Winkel in das Abschreckmedium (13) der Abschreckeinrichtung (14) das Transportband (3) des Durchlaufofens (10) in seinem Endbereich unter einem vorgegebenen Winkel von etwa 15° gegenüber seiner horizontalen Lage verläuft sowie das nachgeordnete Transportband (4) im Übergabebereich vom Durchlaufofen (10) und Abschreckeinrichtung (14) eine Schräge mit einem einstellbaren Winkel von 45° bis 75° gegenüber der Horizontalen bildet,
- und daß ein Prozeßsteuersystem zur Steuerung und Überwachung aller für eine einwandfreie Wärmebehandlung der Bauteile erforderlichen Parameter und Verfahrensabläufe vorgesehen ist.

2. Anlage nach Anspruch 1, **dadurch gekennzeichnet, daß** das Fördersystem (1) ein Transportband (2) für den Aufgabebereich, zwei weitere Transportbänder (5,6) in der Abschreckeinrichtung (14) und ein Transportband (7) für das Reinigungs- und das Trocknungssystem (19 und 20) sowie für den Entnahmebereich aufweist.

3. Anlage nach Anspruch 1 oder 2, **dadurch gekennzeichnet, daß** die Geschwindigkeiten der Transportbänder (2-7) entsprechend den vorgegebenen Verfahrensabläufen von dem Prozeßsteuersystem synchronisiert sind.

4. Anlage nach Anspruch 1 oder 2, **dadurch gekennzeichnet, daß** die Beheizung des Durchlaufofens (10) durch eine indirekte von dem Prozeßsteuersystem gesteuerte elektrische Widerstandsheizung (11) erfolgt.

5. Anlage nach Anspruch 1, 2 oder 4, **dadurch gekennzeichnet, daß** der Durchlaufofen (10) einen geregelten Betriebstemperaturbereich von Tₘᵢₙ = 300 °C bis Tₘₐₓ = 600 °C aufweist.

6. Anlage nach Anspruch 1, 2, 4 oder 5, **dadurch gekennzeichnet, daß** der Durchlaufofen (10) eine vorgegebene Anzahl von Wärmeregelzonen zur Erzielung einer vorgeschriebenen Wärmebehandlungs-Güteklasse für die Bauteile aufweist.

7. Anlage nach Anspruch 1, 2, 4, 5 oder 6, **dadurch gekennzeichnet, daß** der Durchlaufofen (10) im Ein- und Ausgangsbereich für die Bauteile Ofentüren oder andere Mechanismen zur Vermeidung von Wärmeverlusten aufweist, die von dem Prozeßsteuersystem ereignisgesteuert sind.

8. Anlage nach Anspruch 1, 2, 4, 5, 6 oder 7, **gekennzeichnet durch** eine vorgegebene Anzahl von im Durchlaufofen (10) angeordneten Thermoelementen, deren gemessene Temperaturwerte dem Prozeßsteuersystem zur Auswertung zuführbar sind.

9. Anlage nach Anspruch 1, 2, 4, 5, 6, 7 oder 8, **gekennzeichnet durch** eine im Durchlaufofen (10) angeordnete und von dem Prozeßsteuersystem gesteuerte Gebläseeinrichtung (12).

10. Anlage nach Anspruch 1, 2 oder 3, **dadurch gekennzeichnet, daß** die Abschreckeinrichtung (14) eine Wasser-Glykol-Lösung als Abschreckmedium (13) aufweist.

11. Anlage nach Anspruch 10, **dadurch gekennzeichnet, daß** eine Wasser-Glykol-Lösung mit einem Glykolanteil von etwa 25 bis 30 Volumenprozent vorgesehen ist.

12. Anlage nach Anspruch 1, 2 oder 3, **dadurch gekennzeichnet, daß** in der Abschreckeinrichtung (14) Wasser als Abschreckmedium (13) vorgesehen ist.

13. Anlage nach Anspruch 1, 2, 3, 10 oder 12, **dadurch gekennzeichnet, daß** die Abschreckeinrichtung (14) mit einer Umwälzanlage (15) zur Badbewegung, einem Befüllungs- und Entleerungssystem (16), einem Temperaturüberwachungsgerät (17) und mit einer Rückkühlanlage (18) ausgerüstet ist, deren Betriebsabläufe von dem Prozeßsteuersystem steuerbar sind.

14. Anlage nach Anspruch 1 oder 2, **dadurch gekennzeichnet, daß** das Reinigungssystem (19) eine Wassersprüheinrichtung (21) zur Wasserbesprühung der zu reinigenden Bauteile und ein Auffangbecken (22) mit einem nachgeordneten Glykolabscheider aufweist, und daß der Volumenstrom und die Sprühzeiten des Sprühwassers sowie die Glykolkonzentration im Wasser des Auffangbeckens (22) auf einen vorgegebenen Mindestwert durch das Prozeßsteuersystem regelbar sind.

15. Anlage nach Anspruch 14, **gekennzeichnet durch** eine Versorgung der Wassersprüheinrichtung (21) mit Wasser aus dem Auffangbecken (22).

16. Anlage nach Anspruch 1 oder 2, **dadurch gekennzeichnet, daß** das Trocknersystem (20) eine Luftgebläseeinrichtung (24) aufweist, dessen Luftvolumenstrom und dessen Trocknungszeiten von dem Prozeßsteuersystem steuerbar sind.

17. Anlage nach einem der Ansprüche 1 bis 16, **dadurch gekennzeichnet, daß** das Prozeßsteuersystem einen mit einem Programmspeicher (26) verbundenen Prozeßleitrechner (25), einen einer Eingabe- und Ausgabeeinheit (27) nachgeordneten Prozeßrechner (28) und Bedienungselemente für das Bedienungspersonal aufweist.

## Claims

1. Heat treatment plant for the solution heat treatment of aluminium alloy components in the aircraft industry according to existing manufacturing procedures, in particular of flat sheet bars or shaped components of predetermined minimum and maximum dimensions, wherein the components are subjected to a heat treatment process and to quenching, cleaning and drying processes, wherein a continuous furnace arranged downstream of a conveyor belt and/or conveyor roller in the delivery area of the components is equipped with a conveyor belt and/or conveyor roller transporting the components through the continuous furnace and with a heater for heating up the components to solution heat treatment temperature, wherein there is arranged downstream of the continuous furnace a device containing a liquid quenching medium for the quenching of the components, wherein there adjoins the quenching device a cleaning and drying system through which the components are conveyable by means of a belt conveyor, and wherein the conveyor belts and/or conveyor rollers form part of a conveying system for the unfixed pick-up and the transport of the components through the whole plant, **characterised in that**
- in the continuous furnace (10) a heating up of the components to a solution heat treatment temperature dependent on the alloy used of 470 °C to 570 °C takes place with a predetermined heat holding time of 10 - 25 min,
- for the bubble-free immersion of the components at a predetermined angle into the quenching medium (13) of the quenching device (14) the conveyor belt (3) of the continuous furnace (10) runs in its end section at a predetermined angle of about 15° compared with its horizontal position and the conveyor belt (4) arranged downstream in the transfer area of the continuous furnace (10) and quenching device (14) forms a diagonal with an adjustable angle of 45° to 75° compared with the horizontal
- and a process control system for the control and monitoring of all the parameters and procedures required for a satisfactory heat treatment of the components is provided.

2. Plant according to claim 1, **characterised in that** the conveyance system (1) comprises a conveyor belt (2) for the delivery area, two further conveyor belts (5, 6) in the quenching device (14) and a conveyor belt (7) for the cleaning and the drying systems (19 and 20) as well as for the removal area.

3. Plant according to claim 1 or 2, **characterised in that** the speeds of the conveyor belts (2 - 7) are synchronised by the process control system in accordance with the predetermined procedures.

4. Plant according to claim 1 or 2, **characterised in that** the heating of the continuous furnace (10) is undertaken by an indirect electrical resistance heater (11) controlled by the process control system.

5. Plant according to claim 1, 2 or 4, **characterised in that** the continuous furnace (10) exhibits a controlled operating temperature range of Tₘᵢₙ = 300 °C to Tₘₐₓ = 600 °C.

6. Plant according to claim 1, 2, 4 or 5, **characterised in that** the continuous furnace (10) has a predetermined number of heat control zones in order to achieve a prescribed heat treatment quality class for the components.

7. Plant according to claim 1, 2, 4, 5 or 6, **characterised in that** the continuous furnace (10) has in the inlet and outlet area for the components furnace doors or other mechanisms for preventing heat losses, which are event-controlled by the process control system.

8. Plant according to claim 1, 2, 4, 5, 6 or 7 **characterised by** a predetermined number of thermocouples arranged in the continuous furnace (10), whose measured temperature values are feedable to the process control system for analysis.

9. Plant according to claim 1, 2, 4, 5, 6, 7 or 8, **characterised by** a fan device (12) arranged in the continuous furnace (10) and controlled by the process control system.

10. Plant according to claim 1, 2 or 3, **characterised in that** the quenching device (14) has a water-glycol solution as quenching medium (13).

11. Plant according to claim 10, **characterised in that** a water-glycol solution with a glycol content of about 25 to 30 vol. per cent is provided.

12. Plant according to claim 1, 2 or 3, **characterised in that** water is provided as quenching medium (13) in the quenching device (14).

13. Plant according to claim 1, 2, 3, 10 or 12, **characterised in that** the quenching device (14) is equipped with a circulation system (15) for bath movement, a charging and emptying system (16), a temperature monitoring device (17) and a recooling system (18), whose operating sequences are controllable by the process control system.

14. Plant according to claim 1 or 2, **characterised in that** the cleaning system (19) comprises a water spraying device (21) for spraying with water the components to be cleaned and a collection basin (22) with a subsequent glycol separator, and that the volume flow and the spraying times of the spray water as well as the glycol concentration in the water of the collection basin (22) are regulatable to a predetermined minimum value by the process control system

15. Plant according to claim 14, **characterised by** a supplying of the water spraying device (21) with water from the collection basin (22).

16. Plant according to claim 1 or 2, **characterised in that** the drier system (20) comprises an air blower device (24) whose air flow volume and whose drying times are controllable by the process control system.

17. Plant according to one of claims 1 to 16, **characterised in that** the process control system comprises a process master computer (25) connected to a program memory (26), a process computer (25) connected in series with an input and output unit (17), and operating elements for the operating personnel.

## Revendications

1. Appareil de traitement thermique pour le recuit de mise en solution des éléments en alliage d'aluminium pour l'industrie aérospatiale conforme aux directives de fabrication, et notamment de platines plates ou d'éléments déformés aux dimensions minimales et maximales spécifiées, les éléments étant traités thermiquement, trempés, lavés puis séchés, un four de recuit continu disposé dans la zone de chargement, derrière une courroie transporteuse et / ou des rouleaux transporteurs étant muni d'une courroie transporteuse et / ou de rouleaux transporteurs acheminant les éléments à travers le four ainsi que d'un système de chauffage destiné à porter les éléments à température de recuit de mise en solution, un dispositif de trempage des éléments avec agent de trempage liquide étant disposé derrière le four de recuit continu, un système de lavage et de séchage que les éléments peuvent traverser de part en part, grâce à une courroie transporteuse, étant relié au dispositif de trempage et les courroies transporteuses et / ou les rouleaux transporteurs faisant partie d'un système de réception non fixé et de transport des éléments à travers toute l'installation, **caractérisé en ce que**
- les éléments sont chauffés dans le four de recuit continu (10), à une température de recuit de mise en solution de 470°C à 570°C, en fonction de l'alliage utilisé, et avec un temps d'arrêt prédéterminé de 10 à 25 minutes.
- la courroie transporteuse (3) du four de recuit continu (10) forme, à son extrémité, un angle prédéfini d'environ 15° par rapport à sa situation horizontale, afin que les éléments soient immergés sans soufflures dans l'agent de trempage (13) du dispositif de trempage (14), suivant un angle prédéterminé, et la courroie transporteuse (4) disposée derrière forme, dans la zone de transfert du four de recuit continu (10) et du système de trempage (14), un angle réglable de 45 à 75° par rapport à l'horizontale.

2. Appareil selon la revendication 1, **caractérisé en ce que** le système de transport (1) se compose d'une courroie transporteuse (2) pour la zone de chargement, de deux courroies transporteuses supplémentaires (5, 6) situées dans le système de trempage (14) et d'une courroie transporteuse (7) pour le système de lavage et de séchage ainsi que pour la zone de soutirage.

3. Appareil selon la revendication 1 ou 2, **caractérisé en ce que** les vitesses des courroies transporteuses (2-7- sont synchronisées conformément aux déroulements de procédés prédéfinis du système de contrôle des processus.

4. Appareil selon la revendication 1 ou 2, **caractérisé en ce que** le four de recuit continu (10) est chauffé par chauffage ohmique (11) électrique contrôlé indirectement par le système de contrôle des processus.

5. Appareil selon la revendication 1, 2 ou 4, **caractérisé en ce que** le four de recuit continu (10) possède une plage de température de service réglée allant de Tₘᵢₙ = 300°C à Tₘₐₓ = 600°C.

6. Appareil selon la revendication 1, 2, 4 ou 5, **caractérisé en ce que** le four de recuit continu (10) présente un nombre prédéterminé de zones de réglage thermique afin d'obtenir, pour les éléments, un niveau de qualité de traitement thermique prédéfini.

7. Appareil selon la revendication 1, 2, 4, 5 ou 6, **caractérisé en ce que** le four de recuit continu (10) dispose, dans les zones d'entrée et de sortie des éléments, de portes ou autres mécanismes destinés à éviter les pertes de chaleur et contrôlés par le système de contrôle des processus.

8. Appareil selon la revendication 1, 2, 4, 5, 6 ou 7, **caractérisé par** un nombre prédéterminé de thermo-éléments disposés dans le four de recuit continu (10) et dont les valeurs de température mesurées peuvent être conduites vers le système de contrôle des processus en vue de leur évaluation.

9. Appareil selon la revendication 1, 2, 4, 5, 6, 7 ou 8, **caractérisé par** un système de soufflerie (12) disposé dans le four de recuit continu (10) et contrôlé par le système de contrôle des processus.

10. Appareil selon la revendication 1, 2 ou 3, **caractérisé en ce que** le système de trempage (14) a pour agent de trempage (13) une solution d'eau et de glycol.

11. Appareil selon la revendication 10, **caractérisé en ce que** une solution d'eau et de glycol avec un pourcentage volumique de glycol de quelque 25 à 30 est prévu.

12. Appareil selon la revendication 1, 2 ou 3, **caractérisé en ce que** l'agent de trempage (13) du système de trempage (14) est de l'eau.

13. Appareil selon la revendication 1, 2, 3, 10 ou 12, **caractérisé en ce que** le système de trempage (14) est équipé d'un dispositif de circulation (15) pour l'agitation du bain, d'un système de remplissage et d'évacuation (16), d'un instrument de supervision de la température (17) et d'un réfrigérant de retour (18) dont le fonctionnement peut être contrôlé par le système de contrôle des processus.

14. Appareil selon la revendication 1 ou 2, **caractérisé en ce que** le système de lavage (19) est équipé d'un dispositif de pulvérisation d'eau (21) destiné à pulvériser les éléments à nettoyer avec de l'eau et d'un bassin de réception (22) avec séparateur de glycol à l'arrière, et **en ce que** le courant volumique et les temps de pulvérisation de l'eau ainsi que la concentration de glycol dans l'eau du bassin de réception (22) peuvent être réglés sur une valeur minimale prédéfinie, via le système de contrôle des processus.

15. Appareil selon la revendication 14, **caractérisé par** un système de pulvérisation d'eau alimenté par de l'eau venant du bassin de réception (22).

16. Appareil selon la revendication 1 ou 2, **caractérisé en ce que** le système de séchage (20) est équipé d'un système de soufflerie à air et **en ce que** son débit volumique et ses temps de séchage peuvent être contrôlés par le système de contrôle des processus.

17. Appareil selon une des revendications 1 à 16, **caractérisé en ce que** le système de contrôle des processus comporte un ordinateur de guidage des processus connecté à une mémoire de programmes (26), un ordinateur de processus (28) étant disposé à l'arrière d'une unité d'entrée et de sortie (27) des éléments de commande pour le personnel de commande.
